# EUROPÄISCHE PATENTSCHRIFT

(11) **EP 0 631 880 B1**
(45) Veröffentlichungstag und Bekanntmachung des Hinweises auf die Patenterteilung: **10.06.1998**
(21) Anmeldenummer: 94105767.1
(22) Anmeldetag: 14.04.1994
(51) Int. Cl.: B41M 5/00

(54) **Aufzeichnungsblatt für Ink-Jet-Druckverfahren**
Recording sheet for ink jet printing process
Support d'enregistrement pour procédé d'impression par jet d'encre

(30) Priorität: 03.07.1993 DE 4322179
(43) Veröffentlichungstag der Anmeldung: 04.01.1995
(73) Patentinhaber: FELIX SCHOELLER JR. FOTO- UND SPEZIALPAPIERE GmbH & Co. KG., D-49086 Osnabrück (DE)
(72) Erfinder: Becker, Dieter, Dr. Dipl.-Chem., D-49124 Georgsmarienhütte (DE); Dransmann, Gerhard, Dr. Dr.-Ing., D-49080 Osnabrück (DE); Graumann, Jürgen, Dipl.-Ing. (FH), D-49090 Osnabrück (DE)
(74) Vertreter: Minderop, Ralph H., Dr. rer. nat.

(56) Entgegenhaltungen:
- EP-A- 0 191 645
- EP-A- 0 275 100

## Beschreibung

Die Erfindung betrifft ein Aufzeichnungsmaterial für das Ink-Jet-Druckverfahren sowie eine Beschichtungsmasse zur Herstellung einer Tintenaufnahmeschicht für das Ink-Jet-Verfahren.

Bei Ink-Jet-Aufzeichnungssystemen werden Bedruckvorgänge durchgeführt, indem Tintentröpfchen mittels verschiedener Tintenstrahlverfahren, wie elektrostatisches Anziehungsverfahren, Blasenbildungsverfahren, gebildet und auf ein Aufzeichnungsmaterial gebracht werden.

Für derartige Aufzeichnungsvorgange, die das Drucken von Bildern mit sehr hoher Auflösung direkt aus elektronischen Daten erlaubt, werden an die hierfür eingesetzten Bildempfangsmaterialien hohe Anforderungen gestellt. Das mittels Ink-Jet-Verfahren erzeugte Bild soll verfügen über
- hohe Auflösung,
- hohe Farbdichte,
- genügend Farbabstufungen,
- gute Wischfestigkeit,
- gute Wasserfestigkeit.

Um dies zu erreichen, müssen folgende Grundbedingungen erfüllt werden:
- die Tinte muß vom Aufzeichnungsmaterial rasch absorbiert werden,
- die aufgespritzten Tintentröpfchen müssen in möglichst exakter Weise (kreisförmig) und genau begrenzt auseinanderlaufen,
- die Tintendiffusion in dem Aufzeichnungsmaterial darf nicht zu hoch sein, damit der Durchmesser der Tintenpunkte nicht mehr als unbedingt erforderlich vergrößert wird,
- ein Tintenpunkt soll beim überlappen mit einem vorher aufgebrachten Tintenpunkt diesen nicht beeinträchtigen oder verwischen,
- das Aufzeichnungsmaterial muß eine Oberfläche aufweisen, die eine hohe visuelle Reflexionsdichte und eine hohe Brillanz der Farben ermöglicht,
- das Aufzeichnungsmaterial soll eine hohe Formbeständigkeit aufweisen, ohne daß es sich nach dem Druckvorgang dehnt.

Hierbei handelt es sich zum Teil um sich widersprechende Forderungen, z. B. bedeutet die zu schnelle Einstellung der Wischfestigkeit, daß ein Tintentropfen nicht oder nur wenig auseinanderläuft und dadurch die Klarheit des entstandenen Bildes benachteiligt wird.

Ausgehend von den an das Aufzeichnungsmaterial gestellten Forderungen werden trotzdem Wege gesucht, die zu einem Bild mit möglichst hoher Farbdichte bei möglichst hoher Wischfestigkeit führen.

Es ist bekannt, als Aufzeichnungsmaterial für den Ink-Jet-Druck Papier zu verwenden, in dem die Farbflüssigkeiten in den zwischen den Papierfasern oder zwischen Fasern und Füllstoff gebildeten Räumen absorbiert werden können.

Eine andere Gruppe von Aufzeichnungsmaterialien sind die mit einer Tintenaufnahmeschicht versehenen Papiere.

Die Tintenaufnahmeschichten bestehen grundsätzlich aus einer Pigment/Bindemittel-Mischung. Die Pigmente dienen, neben der Erhöhung des Weißgrades des Materials, zur Retention der Farbstoffe aus der Aufzeichnungsflüssigkeit an der Oberfläche des Blattes. Eine hohe Pigmentkonzentration führt zu großer Porosität der Schicht (DE-PS 30 24 205). Dadurch wird zwar eine gute Wischfestigkeit erreicht, gleichzeitig aber werden auch Pigmente aus der Tinte in das Innere des Aufzeichnungsmaterials hereingezogen, was die Farbdichte des Bildes verschlechtert.

Aus der japanischen Offenlegungsschrift JP 61-041 585 ist bekannt, ein Aufzeichnungsmaterial mit einer Empfangsschicht aus Polyvinylalkohol und Polyvinylpyrrolidon herzustellen. Das Mischungsverhältnis beider Komponenten PVA : PVP beträgt 3 : 1 bis 1 : 5. Nachteilig an diesem Material ist jedoch die mangelnde Wasserfestigkeit und Naßreibfestigkeit des Materials.

In der japanischen Offenlegungsschrift JP 61-261 089 wird ein transparentes Material für "over head"-Projektoren vorgeschlagen, welches neben einer Polyvinylalkohol/Polyvinylpyrrolidon-Mischung zusätzlich ein kationisches leitfähiges Harz enthält. Dadurch wird zwar eine gute Wischfestigkeit und Wasserfestigkeit, aber keine ausreichende Naßreibfestigkeit erreicht.

Die EP-A-275100 offenbart ein Tintenaufzeichnungsmaterial, dessen Aufzeichnungsschicht Polyvinylalkohol, Chitosan und ein Aldehyd enthält. Dadurch wird zwar eine hohe Wasserfestigkeit und Transparenz, aber keine ausreichende Naßreibfestigkeit erreicht.

Aufgabe der vorliegenden Erfindung ist es daher, ein Aufzeichnungsmaterial für das Ink-Jet-Druckverfahren vorzuschlagen, welches die eingangs erwähnten Anforderungen erfüllt, insbesondere aber neben hoher Farbdichte und Bildschärfe eine gute Wasserfestigkeit und Naßreibfestigkeit gewährleistet.

Gelöst wird diese Aufgabe durch ein Aufzeichnungsmaterial, welches aus einem Träger und einer darauf angeordneten Tintenaufnahmeschicht besteht, die eine Mischung aus Polyvinylalkohol, Polyvinylpyrrolidon-Homopolymer und/oder Vinylpyrrolidon-Copolymer als Bindemittel und eine wasserlösliche, Aldehydgruppen enthaltende Substanz enthält, wobei das Mengenverhältnis Polyvinylalkohol zu Vinylpyrrolidon-Homopolymer und/oder -Copolymer 10 : 1 bis 4 : 1 beträgt.

Die wasserlösliche, Aldehydgruppen enthaltende Substanz kann ein Melamin-Formaldehyd-Kondensationsprodukt sein mit einem Gehalt an freien CHO-Gruppen von mindestens 0,05 Mol.%. Aber auch ein mehrwertiges Aldehyd, wie Oxalaldehyd kann hier Verwendung finden.

Das Mengenverhältnis der wasserlöslichen Substanz zum in der Tintenaufnahmeschicht enthaltenen polyvinylalkoholhaltigen Bindemittel, welches eine Mischung aus Polyvinylalkohol, Polyvinylpyrrolidon-Homopolymer und/oder Polyvinylpyrrolidon-Copolymer ist, beträgt 1 : 1 bis 1 : 40. In bevorzugter Ausführung beträgt das Verhältnis 1 : 1,5 bis 1 : 27.

In einer besonderen Ausgestaltung der Erfindung ist das Polyvinylpyrrolidon-Copolymer ein Vinylpyrrolidon/Vinylacetat oder ein Vinylpyrrolidon/Styrol-Copolymer.

Die Menge der wasserlöslichen, Aldehydgruppen enthaltenden Substanz in der Tintenaufnahmeschicht beträgt 2 bis 15 Gew.%, insbesondere 3 bis 10 Gew.%.

Die Menge des Bindemittels in der Schicht beträgt 15 bis 80 Gew.%, insbesondere 30 bis 60 Gew.%.

In einer besonderen Ausgestaltung der Erfindung enthält die Tintenaufnahmeschicht eine quaternäre Ammonium-Verbindung mit einer bestimmten Kationizität, die mit Hilfe der sog. PCD-Titration mit einer 1 . 10⁻³ n Lösung des polyethensulfonsauren Natriums (PES-Lösung) ermittelt wird. Die nach dieser Methode ermittelten Werte der Kationizität für die erfindungsgemäßen Ammonium-Verbindungen betragen 15 bis 30 ml PES-Lösung, insbesondere 20 bis 25 ml PES-Lösung. Zu den quat. Ammonium-Verbindungen gehören z. B. Polyaminsalze und Polyamidamin-Verbindungen. Als besonders vorteilhaft hat sich das Polydiallyldimethylammoniumchlorid erwiesen.

Die erfindungsgemäße Tintenaufnahmeschicht kann auch andere Zusatzstoffe, wie z. B. Weißpigmente, Buntpigmente, Farbstoffe, Dispergierhilfsmittel, Netzmittel, Härtungsmittel und optische Aufheller enthalten.

Zu den in der Tintenaufnahmeschicht Verwendung findenden Pigmenten gehören: Kieselsäure, Clay, Zeolithe und andere anorganische Pigmente. In einer bevorzugten Ausgestaltung der Erfindung ist in der Tintenaufnahmeschicht eine amorphe Kieselsäure enthalten, die ein Porenvolumen von 1,0 - 2,5 ml/g bei einer Teilchengröße von ≤ 5 µm aufweist. Die Menge des Pigments in der Tintenaufnahmeschicht beträgt 10 bis 80 Gew.%, insbesondere 40 bis 65 Gew.%.

Die Tintenaufnahmeschicht wird aus einer wäßrigen Dispersion mit Hilfe aller gebräuchlichen Auftrags- und Dosierverfahren auf den Träger aufgetragen. Die Auftragsmenge der Tintenaufnahmeschicht beträgt 0,5 bis 15 g/m², vorzugsweise 2 bis 8 g/m². Als Träger kann eine Kunststoffolie, ein beschichtetes oder ein unbeschichtetes Basispapier eingesetzt werden. Das Basispapier kann ein sauer oder ein neutral geleimtes Papier sein. Bevorzugt wird ein mit Diketen geleimtes Basispapier, das 5 bis 20 Gew.% Pigment und/oder Füllstoff enthält, wie TiO₂, CaCO₃ und SiO₂.

In einer weiteren bevorzugten Ausgestaltung der Erfindung weist die Rückseite des Basispapiers eine Schicht auf, die ein hydrophiles kolloidales Bindemittel, wie Stärke, modifizierte Stärke, Polyvinylalkohol, Gelatine enthält. Insbesondere bevorzugt wird eine oxydierte Kartoffelstärke.

Die Rückseitenschicht kann bis 60 Gew.% Füllstoffe (z. B. Clay, Zeolith, CaCO₃), Pigmente und andere Zusatzstoffe enthalten.

Die Erfindung soll mit Hilfe der nachfolgenden Beispiele näher erläutert werden.

### Beispiel 1

Die Vorderseite eines mit Alkylketendimer neutral geleimten und 20 Gew.% CaCO₃ in der Masse enthaltenden Rohpapiers von 80 g/m² Flächengewicht wurde mit einer wäßrigen Beschichtungsmasse beschichtet und getrocknet. Die erhaltenen Tintenaufnahmeschichten haben folgende Zusammensetzung:

| Bestandteile | Zusammensetzung, Gew.% | | | | | | | |
|---|---|---|---|---|---|---|---|---|
| | 1a | 1b | 1c | 1d | 1e | 1f | 1g | 1h |
| Polyvinylalkohol | | | | | | | | |
| Verseifungsgrad:98Mol% | 28,0 | - | - | - | - | - | - | - |
| Verseifungsgrad:88Mol% | | 28,0 | 28,0 | 28,0 | 28,0 | 28,0 | 28,0 | 28,0 |
| Polyvinylpyrrolidon Molgewicht: 630 000 Dalton | 7,0 | 7,0 | - | - | 7,0 | 7,0 | 7,0 | 7,0 |
| Vinylpyrrolidon/Vinylacetat-Cop. 70/30 | - | - | 7,0 | - | - | - | - | - |
| Vinylpyrrolidon/Styrol-Cop. 50/50 | - | - | - | 7,0 | - | - | - | - |

| Amorphe Kieselsäure | | | | | | | | |
|---|---|---|---|---|---|---|---|---|
| A | 56,6 | 56,6 | 56,6 | 56,6 | - | 56,6 | 56,6 | 56,6 |
| B | - | - | - | - | 56,5 | - | - | - |
| Polyammoniumsalz mit einer Kationizität von 21,58 ml PES-Lösung*) | 3,5 | 3,5 | 3,5 | 3,5 | 3,5 | - | 3,5 | 3,5 |
| 24,37 ml " | - | - | - | - | - | 3,5 | - | - |
| Melamin-Formaldehyd-Kondensationsprodukt | 5,0 | 5,0 | 5,0 | 5,0 | 5,0 | 5,0 | - | 5,0 |
| Oxalaldehyd | - | - | - | - | - | - | 5,0 | - |
| Auftragsmenge, g/m² | 4 | 4 | 4 | 4 | 4 | 4 | 4 | 6 |
| A Teilchengröße: 3,2 µm, Porenvolumen 1,2 ml/g B Teilchengröße: 3,0 µm, Porenvolumen 1,8 ml/g | | | | | | | | |

| | | | | | | | | |
|---|---|---|---|---|---|---|---|---|
| *) PES-Lösung: 1 . 10⁻³n Polyethensulfonsäure - Natrium | | | | | | | | |

Die Rückseite des Basispapiers wurde mit einer Schicht versehen, die aus oxydierter Kartoffelstärke und 20 Gew.-% CaCO₃ besteht. Das Auftragsgewicht dieser Rückseitenschicht betrug 4 g/m².

### Sonstige Versuchsbedingungen:

- - Maschinengeschwindigkeit: 100 m/min
- - Trocknungstemperatur: 130° C
- - Trocknungszeit: 5 min.

Das erhaltene Aufzeichnungsblatt wurde in einem sog. "Thermal Jet"-Verfahren bedruckt und anschließend analysiert. Die Prüfergebnisse sind in Tab. 1 zusammengestellt.

### Beispiel 2

Die Vorderseite des Basispapiers aus Beispiel 1 wurde mit einer wäßrigen Beschichtungsmasse beschichtet und getrocknet. Die erhaltene Tintenaufnahmeschicht hat folgende Zusammensetzung:

| Bestandteile | Zusammensetzung, Gew.-% | | | |
|---|---|---|---|---|
| | 2a | 2b | 2c | 2d |
| Polyvinylalkohol Verseifungsgrad: 88 Mol.-% | 28,0 | 28,0 | 28,0 | 40,0 |
| Polyvinylpyrrolidon Molgewicht: 630 000 Daltons | 7,0 | 7,0 | 7,0 | 4,0 |
| Amorphe Kieselsäure A | 50,0 | 50,0 | 58,0 | 52,0 |
| Polyammoniumsalz mit einer Kationizität von: 21,58 ml PES-Lösung | 10,0 | 5,0 | 2,0 | 2,0 |
| Melamin-Formaldehyd-Kondensationsprodukt | 5,0 | 10,0 | 5,0 | 2,0 |
| Auftragsmenge, g/m² | 4 | 4 | 4 | 4 |

Die Rückseite des Basispapiers wurde wie im Beispiel 1 mit einem Stärkestrich versehen.
Die sonstigen Versuchsbedingungen waren wie im Beispiel 1.
Die Ergebnisse der Untersuchung der anschließend erhaltenen Druckbilder sind in Tabelle 2 zusammengestellt.

### Vergleichsbeispiel V 1

Die Durchführung erfolgte gemäß Beispiel 1 b.
Anstatt des Polydimethyldiallylammoniumchlorids wurde ein Amidderivat mit einer Kationizität von 13,11 ml PES-Lösung eingesetzt.

### Vergleichsbeispiel V 2

Das Basispapier aus Beispiel 1 wurde mit einer Empfangsschicht versehen, bei der auf den Einsatz einer wasserlöslichen, Aldehydgruppen enthaltenden Substanz verzichtet wurde.

Die Tintenaufnahmeschichten gemäß den Vergleichsbeispielen V1 und V2 wurden aus wäßrigem Milieu aufgetragen und hatten nach der Trocknung folgende Zusammensetzungen:

| Bestandteile | Zusammensetzung, Gew.-% | |
|---|---|---|
| | V1 | V2 |
| Polyvinylalkohol Verseifungsgrad: 88 Mol.-% | 28,0 | 28,0 |
| Polyvinylpyrrolidon Molgewicht: 630 000 Daltons | 7,0 | 7,0 |
| Amorphe Kieselsäure A | 56,5 | 56,5 |
| Polyamidamin mit einer Kationizität von: 13,11 ml PES-Lösung | 3,5 | - |
| Polydiallyldimethylammoniumchlorid (s. Bsp. 1) | - | 8,5 |
| Melamin-Formaldehyd-Harz | 5,0 | - |
| Auftragsgewicht, g/m² | 4 | 4 |

Das in den Vergleichsbeispielen erhaltene Aufzeichnungsmaterial wurde in einem sog. "Thermal jet"-Verfahren bedruckt und anschließend analysiert. Die Ergebnisse sind in Tabelle 3 zusammengestellt.
Zusätzlich zu den Vergleichsbeispielen wurden zwei handelsübliche Aufzeichnungsmaterialien herangezogen und analysiert. Die Prüfergebnisse sind in Tab. 3 zusammengestellt.

### Prüfung des gemäß den Beispielen und Vergleichsbeispielen erhaltenen Aufzeichnungsmaterials

Das Aufzeichnungsmaterial wurde mit Hilfe eines nach dem Bubble-Jet-Prinzip (Thermal Jet) arbeitenden Tintenstrahldruckers HP Deskjet 550 C der Fa. Hewlett Packard bedruckt.

Bei den erhaltenen Druckbildern wurden Farbdensität, Bildschärfe, Wasserfestigkeit und Naßreibfestigkeit untersucht.

Die Densitätsmessungen wurden mit Hilfe eines "Original Reflection Densitometer SOS-45" durchgeführt. Die Messungen erfolgten für die Grundfarben Cyan, Magenta, Gelb und Schwarz.

Für die Untersuchung der Wasserfestigkeit wurde das Aufzeichnungsmaterial in Wasser getaucht. Die nach 60 s im Wasserbad verbliebene Densität (%) wird als Maß für die Wasserstabilität herangezogen.

Die Bildschärfe wird mit Hilfe eines Fadenzählers ermittelt. Es werden Feldabstände zwischen einem roten und einem grünen bzw. zwei schwarzen Feldern abgelesen (Maximalwert 1mm). Die farbigen Felder (zusammengesetzt aus den Grundfarben) haben 200 % Farbdeckung (ink coverage). Sie dienen daher als Prüffelder zur Fixiering großer Tintenmengen.

Zur Ermittlung der Naßreibfestigkeit wird ein mit einem feuchten Tuch bespanntes Gewicht (1 kg) fünfmal über einen mit 100 % der Farbe Schwarz oder Cyan bedruckten Probestreifen gezogen. Der Densitätsverlust wird benotet (Note 1 - 5).

**Tabelle 1**

| **Eigenschaften des bedruckten und gemäß Beispiel 1 hergestellten Aufzeichnungsmaterials** | | | | | | | |
|---|---|---|---|---|---|---|---|
| Beispiel | Farbidensität | | | | Bildschärfe (Feldabstand in mm) | Wasserfestigkeit (cyan) % | Naßreibfestigkeit (cyan) Note |
| | cyan | magenta | gelb | schwarz | rot/grün | | |
| 1a | 2,15 | 1,57 | 1,68 | 2,30 | 0,9 | 98,6 | 2 |
| 1b | 2,01 | 1,43 | 1,55 | 2,06 | 0,9 | 98,0 | 2 |
| 1c | 2,01 | 1,40 | 1,50 | 2,22 | 0,8 | 100,0 | 2 |
| 1d | 1,99 | 1,38 | 1,47 | 2,21 | 0,9 | 100,0 | 2 |
| 1e | 2,02 | 1,50 | 1,66 | 2,22 | 0,9 | 94,0 | 2 |
| 1f | 1,90 | 1,37 | 1,45 | 2,11 | 0,9 | 98,6 | 1 |
| 1g | 1,92 | 1,35 | 1,45 | 2,09 | 0,9 | 99,0 | 3 |
| 1h | 1,98 | 1,38 | 1,52 | 2,02 | 1,0 | 100,0 | 1 |

**Tabelle 2**

| **Eigenschaften des bedruckten und gemäß Beispiel 2 hergestellten Aufzeichnungsmaterials** | | | | | | | |
|---|---|---|---|---|---|---|---|
| Beispiel | Farbidensität | | | | Bildschärfe (Feldabstand in mm) | Wasserfestigkeit (cyan) % | Naßreibfestigkeit (cyan) Note |
| | cyan | magenta | gelb | schwarz | rot/grün | | |
| 2a | 2,01 | 1,48 | 1,58 | 2,20 | 0,9 | 100,0 | 2 |
| 2b | 1,94 | 1,40 | 1,52 | 2,11 | 0,8 | 97,0 | 1 |
| 2c | 1,99 | 1,38 | 1,48 | 2,14 | 0,9 | 91,0 | 2 |
| 2d | 2,10 | 1,54 | 1,65 | 2,14 | 0,8 | 90,0 | 3 |

**Tabelle 3**

| **Prüfung des gemäß Vergleichsbeispiel 1 und 2 hergestellten und des handelsüblichen Aufzeichnungsmaterials** | | | | | | | |
|---|---|---|---|---|---|---|---|
| Beispiel | Farbdensität | | | | Bildschärfe (Feldabstand in mm) | Wasserfestigkeit (cyan) % | Naßreibfestigkeit (cyan) Note |
| | cyan | magenta | gelb | schwarz | rot/grün | | |
| V1 | 1,85 | 1,34 | 1,42 | 2,05 | 0,8 | 78,0 | 3 |
| V2 | 1,90 | 1,35 | 1,45 | 2,09 | 0,8 | 87,2 | 4 |
| HP 51 630 Z CX Jet Ser. | 1,75 | 1,27 | 1,26 | 2,07 | 0,8 | 88,0 | 5 |
| Canon LC101 | 1,65 | 1,21 | 1,26 | 1,79 | 0,8 | 92,0 | 5 |

## Patentansprüche

1. Aufzeichnungsblatt für Ink-Jet-Druckverfahren, bestehend aus einem Träger und einer ein polyvinylalkoholhaltiges Bindemittel und ein Pigment enthaltenden Tintenaufnahmeschicht, **dadurch gekennzeichnet,** daß die Tintenaufnahmeschicht eine Mischung aus Polyvinylalkohol und Vinylpyrrolidon-Homopolymer und/oder Vinylpyrrolidon-Copolymer als Bindemittel und eine wasserlösliche, Aldehydgruppen enthaltende Substanz enthält, wobei das Mengenverhältnis Polyvinylalkohol zu Vinylpyrrolidon-Homopolymer und/oder -Copolymer 10:1 bis 4:1 beträgt.

2. Aufzeichnungsblatt nach Anspruch 1, dadurch gekennzeichnet, daß die wasserlösliche, Aldehydgruppen enthaltende Substanz ein Melamin-Formaldehyd-Kondensationsprodukt ist.

3. Aufzeichnungsblatt nach Anspruch 1, dadurch gekennzeichnet, daß die wasserlösliche, Aldehydgruppen enthaltende Substanz ein mehrwertiges Aldehyd ist.

4. Aufzeichnungsblatt nach Anspruch 1 bis 3, dadurch gekennzeichnet, daß das Mengenverhältnis der wasserlöslichen, Aldehydgruppen enthaltenden Verbindung zum Polyvinyl enthaltenden Bindemittel 1 : 1,5 bis 1 : 27 beträgt.

5. Aufzeichnungsblatt nach Anspruch 1 bis 4, dadurch gekennzeichnet, daß die Menge der wasserlöslichen, Aldehydgruppen enthaltenden Substanz in der Tintenaufnahmeschicht zwischen 2 bis 15 Gew. %, insbesondere 3 bis 10 Gew.% beträgt.

6. Aufzeichnungsblatt nach Anspruch 1 bis 5, dadurch gekennzeichnet, daß die Tintenaufnahmeschicht eine quaternäre Ammonium-Verbindung enthält.

7. Aufzeichnungsblatt nach Anspruch 6, dadurch gekennzeichnet, daß die quaternäre Ammonium-Verbindung eine Kationizität von 15 bis 30 ml einer 1 x 10⁻³ n Lösung des polyethensulfonsauren Natriums aufweist.

8. Aufzeichnungsblatt nach Anspruch 6 und 7, dadurch gekennzeichnet, daß die quaternäre Ammonium-Verbindung ein Polyaminsalz, insbesondere ein Polydiallyldimethylammoniumchlorid ist.

9. Aufzeichnungsblatt nach Anspruch 1 bis 8, dadurch gekennzeichnet, daß die Menge der quaternären Ammonium-Verbindung höchstens 10 Gew.% beträgt.

10. Aufzeichnungsblatt nach Anspruch 1 bis 9, dadurch gekennzeichnet, daß die Tintenaufnahmeschicht eine amorphe Kieselsäure, ein Clay, einen Zeolith oder andere anorganische Pigmente enthalten kann.

11. Aufzeichnungsblatt nach Anspruch 10, dadurch gekennzeichnet, daß die amorphe Kieselsäure ein Porenvolumen von 1,0 bis 2,5 ml/g bei einer Teilchengröße von ≤ 5 µm aufweist.

12. Aufzeichnungsblatt nach Anspruch 1 bis 11, dadurch gekennzeichnet, daß die Menge des Pigments in der Tintenaufnahmeschicht 10 bis 80 Gew.% , insbesondere 40 bis 65 Gew.%, beträgt.

13. Aufzeichnungsblatt nach Anspruch 1 bis 12, dadurch gekennzeichnet, daß die Menge des hydrophilen Bindemittels 15 bis 80 Gew.%, insbesondere 30 bis 60 Gew.%, beträgt.

14. Aufzeichnungsblatt nach Anspruch 1 bis 13, dadurch gekenzeichnet, daß die Tintenaufnahmeschicht in einer Auftragsmenge von 0,5 bis 15 g/m², insbesondere 2 bis 8 g/m², auf einen Träger aus einem geleimten Rohpapier aufgetragen ist.

15. Aufzeichnungsblatt nach Anspuch 1 bis 14, dadurch gekennzeichnet, daß die Rückseite des Trägers mit einem Stärke-Strich mit einem Auftragsgewicht von 2 bis 7 g/m², insbesondere 3 bis 5 g/m², versehen ist.

16. Aufzeichnungsblatt nach Anspruch 15, dadurch gekennzeichnet, daß die Stärke eine oxydierte Kartoffelstärke ist.

17. Pigmenthaltige Beschichtungsmasse zur Herstellung einer Tintenaufnahmeschicht für ein Ink-Jet-Aufzeichnungsblatt der Ansprüche 1 bis 16.

## Claims

1. Recording sheet for ink yet printing processes consisting of a support and a binder containing a polyvinyl alcohol and a receiving layer containing pigments, characterized in that the receiving layer contains a mixture of polyvinyl alcohol and vinylpyrrolidone homopolymer and/or vinylpyrrolidone copolymer as binder, a water soluble compound containing aldehyde groups, wherein the ratio of polyvinylalcohol to vinylpyrrolidone homopolymer and/or copolymer is 10:1 to 4:1.

2. Recording sheet according to claim 1, characterized in that the water soluble compound containing aldehyde groups is a melamine formaldehyde condensation product.

3. Recording sheet according to claim 1, characterized in that the water soluble compound containing aldehyde groups is a polyvalent aldehyde.

4. Recording sheet according to claims 1 to 3, characterized in that the ratio of the water soluble compound containing aldehyde groups to the binder containing polyvinyl alcohol is 1:1.5 to 1:27.

5. Recording sheet according to claims 1 to 4, characterized in that the amount of water soluble compound containing aldehyde groups in the ink receiving layer is between 2 to 15 wt%, particularly 3 to 10 wt%.

6. Recording sheet according to claims 1 to 5, characterized in that the ink receiving layer contains a quaternary ammonium compound.

7. Recording sheet according to claim 6, characterized in that the quaternary ammonium compound has a cationicity of 15 to 30 ml of a 1 x 10⁻³ solution of sodium polyethene sulfonate.

8. Recording sheet according to claims 6 and 7, characterized in that the quaternary ammonium compound is a polyamide salt, particularly a polydiallyl dimethyl ammonium chloride.

9. Recording sheet according to claims 1 to 8, characterized in that the amount of quaternary ammonium compound does not exceed 10 wt%.

10. Recording sheet according to claims 1 to 9, characterized in that the ink receiving layer may contain an amorphous silicic acid, a clay, a zeolite or other inorganic pigments.

11. Recording sheet according to claim 10, characterized in that the amorphous silicic acid has a pore volume of 1.0 to 2.5 ml/g at a particle size of ≤ 5 µm.

12. Recording sheet according to claims 1 to 11, characterized in that the amount of pigment in the ink receiving layer is 10 to 80 wt%, particularly 40 to 65 wt%.

13. Recording sheet according to claims 1 to 12, characterized in that the amount of hydrophylic binder is 15 to 80 wt%, particularly 30 to 60 wt%.

14. Recording sheet according to claims 1 to 13, characterized in that the ink receiving layer is applied to a support made of a sized raw paper in the amount of 0.5 to 15 g/m², particularly 2 to 8 g/m².

15. Recording sheet according to claims 1 to 14, characterized in that the back side of the support includes a starch sizing in the amount of 2 to 7 g/m², particularly 3 to 5 g/m².

16. Recording sheet according to claim 15, characterized in that the starch is an oxidized potato starch.

17. Coating material containing pigments for the manufacture of an ink receiving layer for an ink yet recording sheet according to claims 1 to 16.

## Revendications

1. Feuille d'enregistrement pour le procédé d'impression par jet d'encre, constituée d'un support et d'une couche réceptrice de l'encre contenant un liant a base d'alcool polyvinylique et d'un pigment, caractérisée en ce que la couche réceptrice de l'encre contient un mélange d'alcool polyvinylique et d'un homopolymère de vinylpyrrolidone et/ou un copolymère de vinylpyrrolidone servant de liant et une substance soluble dans l'eau et contenant des groupes aldéhyde, le rapport pondéral de l'alcool polyvinylique a l'homopolymère de vinylpyrrolidone et/ou au copolymère de vinylpyrrolidone étant compris entre 10 : 1 et 4 : 1.

2. Feuille d'enregistrement selon la revendication 1, caractérisée en ce que la substance soluble dans, l'eau contenant des groupes aldéhyde est un produit de la condensation de la mélamine et du formaldéhyde.

3. Feuille d'enregistrement selon la revendication 1, caractérisée en ce que la substance soluble dans l'eau contenant des groupes aldéhyde est un aldéhyde polyvalent.

4. Feuille d'enregistrement selon les revendications 1 à 3, caractérisée en ce que le rapport pondéral du composé soluble dans l'eau contenant des groupes aldéhyde au liant contenant du polyvinyle est compris entre 1 : 1,5 et 1 : 27.

5. Feuille d'enregistrement selon les revendications 1 à 4, caractérisée en ce que la quantité de substance soluble dans l'eau contenant des groupes aldéhyde dans la couche réceptrice de l'encre est comprise entre 2 et 15% en poids et, en particulier, entre 3 et 10% en poids.

6. Feuille d'enregistrement selon les revendications 1 à 5, caractérisée en ce que la couche réceptrice de l'encre contient un composé de l'ammonium quaternaire.

7. Feuille d'enregistrement selon la revendication 6, caractérisée en ce que le composé de l'ammonium quaternaire présente une teneur en cations allant de 15 à 30 ml de solution 1 x 10⁻³ n de polyéthylènesulfonate de sodium.

8. Feuille d'enregistrement selon la revendication 6 et 7, caractérisée en ce que le composé de l'ammonium quaternaire est un sel de polyamine et, en particulier, du chlorure de polydiallyldiméthylammonium.

9. Feuille d'enregistrement selon les revendications 1 à 8, caractérisée en ce que la quantité de composé d'ammonium quaternaire est au maximum de 10% en poids.

10. Feuille d'enregistrement selon les revendications 1 à 9, caractérisée en ce que la couche réceptrice de l'encre peut contenir un acide silicique amorphe, un argile, une zéolite ou d'autres pigments inorganiques.

11. Feuille d'enregistrement selon la revendication 10, caractérisée en ce que l'acide silicique amorphe présente un volume de pores de 1 à 2,5 ml/g avec une taille des particules ≤ 5 µm.

12. Feuille d'enregistrement selon les revendications 1 à 11, caractérisée en ce que la quantité de pigment dans la couche réceptrice de l'encre est comprise entre 10 et 80% en poids et, en particulier, entre 40 et 65% en poids.

13. Feuille d'enregistrement selon les revendications 1 à 12, caractérisée en ce que la quantité de liants hydrophiles est comprise entre 15 et 80% en poids et, en particulier, entre 30 et 60% en poids.

14. Feuille d'enregistrement selon les revendications 1 à 13, caractérisée en ce que la couche réceptrice de l'encre est appliquée sur un support formé de papier brut encollé, en quantité allant de 0,5 à 15 g/m² et, en particulier, de 2 à 8 g/.m².

15. Feuille d'enregistrement selon les revendications 1 à 14, caractérisée en ce que le verso du support est pourvu d'un revêtement d'amidon avec un poids unitaire de 2 à 7 g/m² et, en particulier, de 3 à 5 g/m².

16. Feuille d'enregistrement selon la revendication 15, caractérisée en ce que l'amidon est un amidon de pomme de terre oxydé.

17. Masse d'enduction contenant un pigment pour la préparation d'une couche réceptrice de l'encre pour une feuille d'enregistrement pour le procédé d'impression par jet d'encre selon les revendications 1 à 16.
